# FASCICULE DE BREVET EUROPEEN

(11) **EP 0 072 276 B1**
(45) Date de publication et mention de la délivrance du brevet: **28.11.1984**
(21) Numéro de dépôt: 82401344.5
(22) Date de dépôt: 20.07.1982
(51) Int. Cl.: C06D 3/00, C06B 45/10

(54) **Composition pyrotechnique coulable du type fumigène à flamme colorée ou non comprenant un liant chloré**
Giessbare pyrotechnische Rauchzusammensetzung mit gefärbter oder nicht gefärbter Flamme, die ein Chloriertes Bindmittel enthält
Pourable pyrotechnic composition of the coloured or non-coloured flame, smoke-producing type, comprising a chlorinated binder

(30) Priorité: 10.08.1981 FR 8115468
(43) Date de publication de la demande: 16.02.1983
(73) Titulaire: ETAT-FRANCAIS représenté par le DELEGUE GENERAL POUR L'ARMEMENT, F-75997 Paris Armées (FR)
(72) Inventeur: Sedat, Georges, F-83700 Saint-Raphel (FR)

## Description

Le secteur technique de la présente invention est celui des compositions pyrotechniques coulables du type fumigène à flamme colorée ou non dont le liant est une résine à haute teneur en chlore.

La plupart des compositions pyrotechniques à fumée blanche ou à flamme colorée connues sont des mélanges de constituants pulvérulents ou granulés secs, consolidés par compression à haute pression, avec une faible proportion de liant agglomérant.

Pour obtenir une fumée blanche ou une flamme colorée, il est également connu d'utiliser une substance donneur de chlore, généralement un composé organique chloré, à haute teneur en chlore dont le rôle est de permettre la formation abondante de chlorures métalliques sublimables destinés à produire soit de la fumée blanche (ou grise), soit une coloration de flamme.

Ainsi, le brevet américain US-A-2 939 779 décrit une composition de ce type dans laquelle le donneur de chlore est constitué par l'hexachloroéthane ; un liant plastique en faible pourcentage inférieur à 10 % assure la cohésion de l'ensemble. Des compositions de ce type présentent des risques de fragmentation de la charge par chocs lors de leur emploi. D'autre part, lors d'un stockage prolongé, leur perméabilité à l'humidité modifie leurs caractéristiques et les rend impropre à un bon fonctionnement.

Dans le brevet américain US-A-2 997 375 on a proposé l'utilisation du polychlorure de vinyle dans une composition pyrotechnique. Ce genre de composition n'a jamais pu être réellement utilisée car ces résines chlorées étant thermoplastiques, il faut utiliser exclusivement des perchlorates métalliques, dangereux dans une mise en oeuvre industrielle.

On a encore proposé dans le brevet français FR-A-2153431 une composition pyrotechnique renfermant du polychlorure de vinyle et éventuellement un donneur de chlore supplémentaire constitué par un sel du type chlorure d'ammonium. Le polychlorure de vinyle doit être dissous dans un plastifiant, mais dans ce cas, la proportion acceptable de plastifiant ne peut guère dépasser 15 % en masse du total de la composition. Au-delà de cette valeur, le plastifiant intervient comme diluant de façon excessive et les performances de la composition sont d'autant diminuées. Ainsi, le plastifiant étant le seul constituant liquide de la composition, son faible pourcentage rend problématique le mélangeage et la coulabilité de cette composition.

Quant au P.V.C. sa proportion ne peut guère dépasser 15 à 16 % sans entraîner une diminution des pourcentages des matières actives (oxydant et oxyde de zinc) ce qui serait préjudiciable au fonctionnement et à l'effet recherché. Ainsi, le liant obtenu est relativement pauvre en halogène (30 % du liant total et 10 % de la composition) alors que le rendement optimal de la composition en requiert environ 30 % en masse de la composition dont 12 à 13 % proviennent du perchlorate oxydant (perchlorate d'ammonium), le reste devant être fourni par le liant. De plus, la « prise de ce liant nécessite une « cuisson » de plusieurs heures à 150 °C environ, température trop élevée pour une composition pyrotechnique dont la réaction commence à se manifester à partir de 200 °C environ. Le risque en fabrication est donc important.

Le but de la présente invention est de fournir une nouvelle composition pyrotechnique fumigène et une nouvelle composition pyrotechnique à flamme colorée perfectionnées dont la température de fonctionnement peut être adaptée selon la nécessité à partir de 350 °C à 500 °C pour produire une fumée avec une combustion sans flamme, jusque vers 1 000 °C ou plus pour produire des combustions avec flamme colorée.

Un autre but de la présente invention est aussi de fournir une nouvelle composition pyrotechnique fumigène ou à flamme colorée pouvant être facilement malaxée et coulée (ou extrudée) à la température ordinaire ou voisine de 0°C, pour obtenir par la polymérisation d'une résine, une charge de grande compacité et de grande cohésion structurale afin d'éviter sa fragmentation par chocs ou vibrations.

Un autre but de l'invention est encore de fournir une composition pyrotechnique exempte de tout solvant, lequel nuirait à la conservation de ses propriétés en modifiant dans le temps son comportement pyrotechnique de façon indésirable, et apte à être coulée en différentes formes et en toutes capacités.

Un autre but de l'invention est encore de fournir une composition pyrotechnique dans laquelle le liant constitue, en plus de son rôle de consolidant de charge et de régulateur de vitesse de combustion, un abondant donneur de chlore nécessaire à l'obtention des effets désirés, cet halogène pouvant constituer de 30 % à au moins jusqu'à 70 % en masse du liant.

Un autre but de l'invention est encore de fournir une composition pyrotechnique dont le liant est durcissable par polymérisation à la température ordinaire ou à une température modérément élevée ne dépassant pas 80 °C maximum.

L'invention a donc pour objet une composition pyrotechnique coulable comprenant notamment un couple oxydo-réducteur et un liant chloré, caractérisée en ce que le liant est constitué par l'association d'un monomère chloré polymérisable et d'un polymère chloré copolymérisé ou non, le mélange résultant étant soumis à une polymérisation à température ordinaire de 20 à 25 °C environ ledit liant renfermant alors environ 30 à 70 % en masse de chlore.

Le monomère peut être un alkylène chloré, dont le nombre d'atome de carbone est compris entre 2 et 5, le polymère chloré étant du type perchloré.

L'alkylène chloré peut être le dichloro-1,1-éthylène, et le polymère chloré le polypropylène ou le polyéthylène perchlorés.

Le liant peut comprendre 50 à 80 % en masse de monomère chloré, le reste étant constitué par le polymère chloré.

Avantageusement, le liant peut comprendre environ 70 % de monomère, chloré et 30 % de polymère chloré.

Le liant peut également comporter environ 50 à 60 % en masse de monomère chloré, 20 à 25 % en masse de polymère chloré et 15 à 20 % en masse d'un autre monomère tel le carbonate d'allyldiglycol.

Le liant peut comporter de plus un durcisseur du type peroxyde organique dans une proportion d'environ 3 à 4 % de la masse totale de liant.

Appliquée à la production de fumée, la composition pyrotechnique peut comprendre environ 30 à 35 % en masse d'oxyde de zinc, 25 à 35 % en masse de perchlorate d'ammonium et 30 à 40 % en masse de liant.

Appliquée à la production de fumée à flamme colorée, la composition pyrotechnique peut comprendre environ 40 à 60 % de nitrate et/ou perchlorate d'ammonium de strontium ou baryum, 10 à 20 % en masse d'un agent thermogène choisi dans le groupe constitué par le magnésium, le bore, le disiliciure de calcium, 30 à 40 % en masse de liant.

Les compositions pyrotechniques selon l'invention peuvent comprendre un plastifiant choisi par exemple dans la famille des esters phtaliques, en faible proportion.

Comme indiqué précédemment, l'association d'un polymère chloré appartenant à la famille connue sous le nom de caoutchoucs chlorés produit de façon surprenante un liant ou résine utilisable dans des compositions pyrotechniques, dont la résistance mécanique est considérablement améliorée et le rend apte à consolider une charge et avec un moindre retrait. Bien entendu, le liant doit être ajouté en quantité suffisante.

Dans l'invention les meilleurs résultats ont été obtenus avec dichloro-1,1-éthylène. Cependant, d'autres monomères peuvent être utilisés de manière satisfaisante et on peut citer.

Le dichloro 1,1-éthylène ou chlorure de vinylidène est un liquide très mobile à bas point d'ébullition (31,6 °C à la pression normale). Utilisé tel que, il est peu apte à permettre l'obtention d'une composition coulable car sa viscosité est pratiquement nulle et de ce fait ne joue pas le rôle de lubrifiant pour les particules solides lors de la confection de la composition. De plus, la polymérisation en masse du monomère seul donne un polymère friable et fissuré par suite d'un retrait important et dont les propriétés mécaniques sont très mauvaises et rendent ce produit peu apte à jouer un rôle de consolidant de charge, du moins si la polymérisation se fait à la pression atmosphérique. La viscosité désirée est alors obtenue en dissolvant dans le monomère le polymère chloré soluble tel que le polypropylène, le polyéthylène, perchlorés, plus généralement un composé de la famille des « caoutchoucs chlorés ».

Le mélange chlorure de vinylidène et polymère perchloré est réalisé dans la proportion préférée de 70 % en masse de monomère et 30 % de polymère. Le durcissement est obtenu en dissolvant dans la résine une proportion convenable, 3 à 4 % environ, d'un durcisseur de la famille des peroxydes organiques, tel le peroxyde de benzoyle ou mieux, le percarbonate d'isopropyle ou de butyl-cyclohexyle. Les constituants de la charge pyrotechnique, tel que nitrates, perchlorates, oxydes métalliques, métal en poudre, sont incorporés à la résine liquide à une température inférieure 20 °C, si possible voisine de 10°C, le tout étant malaxé quelques instants puis coulé en moules.

Le durcissement de la composition s'effectue à la température ordinaire, aux environs de 20 à 25 °C, en enveloppe fermée ou sous une couche liquide de protection afin d'éviter des pertes notables de monomère par évaporation.

On obtient ainsi une composition pyrotechnique solide et compacte dont le liant est une résine à haute teneur en chlore, contenant environ 70 % de cet halogène.

Le liant ainsi obtenu peut être modifié dans sa composition de diverses manières en fonction de l'effet recherché. Ainsi, une modification de la résine peut être souhaitée afin d'augmenter la consolidation et de régler la vitesse de combustion de la composition. Cette modification peut consister à ajouter à la résine avant durcissement un autre monomère classique compatible avec elle, pour obtenir une copolymérisation, par exemple à l'aide d'un monomère liquide de basse viscosité tel que le carbonate d'allyldiglycol.

Le monomère est parfaitement soluble et compatible avec la résine chlorée et durcit avec le même catalyseur. La proportion désirée de ce monomère a été de 15 à 20 % en masse de la résine totale, mais peut varier au-delà de ces limites.

Avec 20% de ce monomère, la teneur en halogène est de 56% environ soit l'équivalent du polychlorure de vinyle pur. Une autre raison du choix de ce monomère est sa teneur élevée en oxygène (41 %) qui limite avantageusement l'excès de réducteur souvent nuisible à l'effet recherché. Mais d'autres résines substituées à ce monomère sont envisageables.

Dans le cas de la résine modifiée, la polymérisation se fait dans les mêmes conditions à la même température. Toutefois, il peut être souhaité d'améliorer le durcissement en terminant la phase de polymérisation à température sensiblement plus élevée, de 30 à 80 °C pendant une durée de 2 à 4 heures.

On peut également remplacer partiellement le monomère chloré par un plastifiant de la famille des esters phtaliques substitués compatibles avec la résine, notamment le phtalate de butylglycol compatible avec les caoutchoucs chlorés, afin de donner à la composition durcie une consistance plus élastique permettant d'éviter sa rupture en cas de choc violent, ou de réaliser des charges sans enveloppe.

Ainsi, la résine modifiée a la composition préférée comme il suit :
- chlorure de vinylidène : 55 %
― polypropylène ou polyéthylène perchlorés : 23,5 %
― carbonate d'allyldiglycol : 18,5 %
- catalyseur (peroxyde organique) : 3 %

Pour préparer le liant on s'y prend de la manière suivante : on ajoute le catalyseur au chlorure de vinylidène à une température comprise entre 0°C et 10 °C en agitant légèrement. La dissolution est immédiate. On ajoute ensuite le polymère chloré en agitant. La dissolution est rapide au début puis devient un peu plus lente à mesure que la viscosité de la solution augmente. Après dissolution complète, on ajoute éventuellement le second monomère en agitant. La dissolution est pratiquement immédiate.

Cette résine peut être ainsi conservée prête à l'emploi pendant plusieurs semaines à une température inférieure à 0°C, ou quelques jours à une température comprise entre 0°C et 10 °C.

La teneur en chlore de cette résine est d'environ 56 % en masse soit l'équivalent du polychlorure de vinyle pur.

On va donner ci-après à titre d'illustration quelques exemples d'utilisation de la résine décrite ci- dessus, pour la préparation de compositions pyrotechniques coulables.

Les constituants solides nitrates, perchlorates, oxydes sont préalablement broyés et tamisés à 0,2 mm et sont refroidis vers 0°C avec le métal en poudre qui doit être au besoin utilisé.

Ces constituants sont introduits dans la résine à une température inférieure ou égale à 10 °C en malaxant. La composition obtenue est alors coulée dans l'enveloppe désirée, généralement en aluminium.

On laisse polymériser à température ambiante (20 °C environ) pendant 24 heures puis on termine à température plus élevée 8 heures à 25 °C, 4 heures à 30 °C. On peut améliorer la résistance mécanique de la charge en terminant l'opération par un étuvage à 50° ou 70 °C pendant quelques heures mais cela n'est pas indispensable si l'on se contente d'un simple durcissement.

La volatilité du monomère chloré, bien que sa tension de vapeur soit abaissée par dilution, est néanmoins importante et exige que l'enveloppe soit fermée, ou que l'on verse sur la composition coulée une couche de 5 à 15 mm d'une solution peu soluble dans la résine et qui par évaporation laisse un film plastique étanche. Nous avons utilisé une solution acétonique de nitrate de polyvinyle mais d'autres solutions telles que le chloracétate de polyvinyle en solution dans l'acétate d'éthyle peuvent être employées.

### Exemple I

Une composition à fumée blanche est constituée par 32 % de perchlorate d'ammonium, 32 % d'oxyde de zinc et 36 % de résine ; 200 g de cette composition sont coulés dans une enveloppe cylindrique d'aluminium de 55 mm de diamètre.

Cette composition initiée par une composition d'allumage classique (ou directement à la flamme d'une allumette), brûle sans flamme pendant 30 secondes en produisant une abondante fumée blanche très opaque.

### Exemple Il

Une composition à flamme rouge est constituée par 54 % de nitrate de strontium, 12 % de magnésium, 34 % de résine, 100 g de cette composition sont chargés dans un tube d'aluminium de 32 mm de diamètre qui brûle pendant 50 s avec une flamme rouge.

### Exemple III

Une composition à flamme verte est constituée par 55 % de nitrate de baryum, 12 % de magnésium et 33 % de résine. 100 g de cette composition sont chargés dans un tube d'aluminium de 32 mm de diamètre et brûle pendant 50 s avec une flamme verte.

### Exempie IV

Une composition à flamme verte est constituée par 15 % de perchlorate de baryum, 40 % de nitrate de baryum, 12% de magnésium, 33% de résine. 100 g de cette composition sont chargés dans un tube d'aluminium de 32 mm de diamètre et brûle pendant 40 s avec une flamme verte.

### Exemple V

Une composition à flamme rouge est constituée par 46 % de nitrate de strontium, 16% de disiliciure de calcium et 32 % de résine chlorée. Cette composition brûle avec une flamme très rouge.

## Revendications

1. Composition pyrotechnique coulable, comprenant notamment un couple oxydoréducteur et un liant chloré, caractérisée en ce que le liant est constitué par l'association d'un monomère chloré polymérisable et d'un polymère chloré copolymérisé ou non, le mélange résultant étant soumis à une polymérisation à température ordinaire de 20 à 25 °C environ, ledit liant renfermant alors environ 30 à 70 % en masse de chlore.

2. Composition pyrotechnique selon la revendication 1, caractérisée en ce que le monomère est un alkylène chloré dont le nombre d'atomes de carbone est compris entre 2 et 5, le polymère chloré étant du type perchloré.

3. Composition pyrotechnique selon la revendication 2, caractérisée en ce que l'alkylène chloré est le dichloro-1,1-éthylène et le polymère chloré le polypropylène ou le polyéthylène perchlorés.

4. Composition pyrotechnique selon l'une quelconque des revendications 1 à 3, caractérisée en ce que le liant comprend environ 50 à 80 % en masse de monomère chloré, le reste étant constitué par le polymère chloré.

5. Composition pyrotechnique selon la revendication 4, caractérisée en ce que le liant comprend environ 70 % de monomère chloré et 30 % de polymère chloré.

6. Composition pyrotechnique selon l'une quelconque des revendications 1 à 4, caractérisée en ce que le liant comprend environ 50 à 60 % en masse de monomère chloré, 20 à 25 % en masse de polymère chloré et 15 à 20 % en masse d'un autre monomère tel le carbonate d'allyldiglycol.

7. Composition pyrotechnique selon l'une quelconque des revendications 1 à 6, caractérisée en ce qu'elle comporte un durcisseur du type peroxyde organique dans une proportion d'environ 3 à 4 % de la masse totale de liant.

8. Composition pyrotechnique selon l'une quelconque des revendications 1 à 7 du type fumigène, caractérisée en ce qu'elle comprend environ 30 à 35 % en masse d'oxyde de zinc, 25 à 35 % en masse de perchlorate d'ammonium et 30 à 40 % en masse de liant.

9. Composition pyrotechnique selon l'une quelconque des revendications 1 à 7 du type fumigène à flamme colorée, caractérisée en ce qu'elle comprend environ 40 à 60 % de nitrate et/ou de perchlorate d'ammonium, de strontium ou de baryum, 10 à 20 % en masse d'un agent thermogène choisi dans le groupe constitué par le magnésium, le bore, de disiliciure de calcium, 30 à 40 % en masse de liant.

10. Composition pyrotechnique selon l'une quelconque des revendications 1 à 9, caractérisée en ce qu'elle comprend en plastifiant choisi par exemple dans la famille des esters phtaliques.

## Claims

1. Castable pyrotechnic composition comprising in particular an oxidation - reduction pair and a chlorinated binder, characterised in that the binder is constituted by the association of a polymerisable chlorinated monomer and a copolymerised or non-copolymerised chlorinated polymer, the resulting mixture being subjected to polymerisation at ordinary temperature of 20 to 25 °C, said binder then containing about 30 to 70 % by weight of chlorine.

2. Pyrotechnic composition according to Claim 1, characterised in that the monomer is a chlorinated alkylene in which the number of carbon atoms is between 2 and 5, the chlorinated polymer being perchlorinated.

3. Pyrotechnic composition according to Claim 2, characterised in that the chlorinated alkylene is 1,1-dichloro-ethylene and the chlorinated polymer perchlorinated polypropylene or polyethylene.

4. Pyrotechnic composition according to any one of Claims 1 to 3, characterised in that the binder comprises about 50 to 80 % by weight of the chlorinated monomer, the remainder consisting of the chlorinated polymer.

5. Pyrotechnic composition according to Claim 4, characterised in that the binder comprises about 70 % of chlorinated monomer and 30 % of chlorinated polymer.

6. Pyrotechnic composition according to any of Claims 1 to 4, characterised in that the binder comprises about 50 to 60 % by weight of the chlorinated monomer, 20 to 25 % by weight of the chlorinated polymer and 15 to 20 % by weight of another monomer, such as ally diglycol carbonate.

7. Pyrotechnic composition according to any of Claims 1 to 6, characterised in that it comprises an organic peroxyde type hardener in a proportion of about 3 to 4% of the total weight of the binder.

8. Pyrotechnic composition according to any Claims 1 to 7 of the smoke-producting type, characterised in that it comprises about 30 to 35 % by weight of zinc oxide, 20 to 35 % by weight of ammonium perchlorate and 30 to 40 % by weight of binder.

9. Pyrotechnic composition according to any of Claims 1 to 7 of the smoke-producing type with a coloured flame, characterised in that it comprises about 40 to 60 % of ammonium, strontium or barium nitrate and or perchlorate, 10 to 20% by weight of a heat-generating agent chosen from the group constituted by magnesium, boron, calcium disilicide, 30 to 40 % by weight of binder.

10. Pyrotechnic composition according to any of Claims 1 to 9, it comprises a plasticiser chosen, for example, from the phtalic esters family.

## Patentansprüche

1. Gießbare pyrotechnische Rauchzusammensetzung, die insbesondere einen Oxydations-Reduktionskoppler sowie ein chloriertes Bindemittel enthält, dadurch gekennzeichnet, daß das Bindemittel aus der Vereinigung eines polymerisierbaren chlorhaltigen Monomeres sowie eines chlorhaltigen Polymers in copolymerisiertem Zustand oder nicht besteht, und daß die erhaltene Mischung einer Polymerisation bei Raumtemperatur zwischen ca. 20 und 25 °C unterworfen wird, mit dem endgültigen Ergebnis, daß das genannte Bindemittel dann einen Anteil zwischen ca. 30 bis 70 % dessen Gewichtes an Chlor enthält.

2. Pyrotechnische Rauchzusammensetzung gemäß Anspruch 1, dadurch gekennzeichnet, daß das verwendete Monomer aus einem chlorhaltigen Alkylen besteht, dessen Kohlenstoffatomzahl zwischen 2 und 5 liegt und daß das chlorhaltige Polymer von perchloriertem Typ ist.

3. Pyrotechnische Rauchzusammensetzung gemäß Anspruch 2, dadurch gekennzeichnet, daß das chlorhaltige Alkylen aus Dichlor-1,1-Äthylen und das chlorhaltige Polymer aus perchloriertem Polypropylen oder Polyäthylen bestehen.

4. Pyrotechnische Rauchzusammensetzung gemäß eines beliebigen Anspruches 1 bis 3, dadurch gekennzeichnet, daß das Bindemittel chlorhaltiges Monomer für ca. 50 bis 80% dessen Gewichtes enthält, und daß der Restanteil aus chlorhaltigem Polymer besteht.

5. Pyrotechnische Rauchzusammensetzung gemäß Anspruch 4, dadurch gekennzeichnet daß das Bindemittel ca. 70 % chlorhaltiges Monomer und 30 % chlorhaltiges Polymer enthält.

6. Pyrotechnische Rauchzusammensetzung gemäß eines beliebigen Anspruches 1 bis 4, dadurch gekennzeichnet, daß das Bindemittel für ca. 50 bis 60 % dessen Gewichtes aus einem chlorhaltigen Monomer, für ca. 20 bis 25 % dessen Gewichtes aus chlorhaltigem Polymer und für ca. 15 bis 20 % dessen Gewichtes aus einem anderen Monomer, z. B. Allyldiglykol, besteht.

7. Pyrotechnische Rauchzusammensetzung gemäß eines beliebigen Anspruches 1 bis 6, dadurch gekennzeichnet, daß sie einen Härter des organischen Peroxyd-Types in einem Anteil von 3 bis 4 % des Gesamtgewichtes des Bindemittels enthält.

8. Pyrotechnische Rauchzusammensetzung gemäß eines beliebigen Anspruches 1 bis 7 für Rauchentwicklung, dadurch gekennzeichnet, daß sie für ca. 30 bis 35 % deren Gewichtes aus Zinkoxyd, für 25 bis 35 % deren Gewichtes aus Ammoniumperchlorat und für 30 bis 40 % deren Gewichtes aus Bindemittel besteht.

9. Pyrotechnische Rauchzusammensetzung gemäß eines beliebigen Anspruches 1 bis 7 für Rauchentwicklung mit gefärbter Flamme, dadurch gekennzeichnet, daß sie für ca. 40 bis 60 % deren Gewichtes aus Ammonium-, Strontium- oder Baryumnitrat und/oder -perchlorat, für 10 bis 20% deren Gewichtes aus einem, in der Gruppe Magnesium, Bor, Kalziumdisilicid gewählten wärmeerzeugenden Stoff und für 30 bis 40 % deren Gewichtes aus Bindemittel besteht.

10. Pyrotechnische Rauchzusammensetzung gemäß eines beliebigen Anspruches 1 bis 9, dadurch gekennzeichnet, daß sie einen z. B. aus der Familie der Phtalsäureestere gewählten Weichmacher enthält.
